# EUROPÄISCHE PATENTSCHRIFT

(11) **EP 0 050 260 B1**
(45) Veröffentlichungstag und Bekanntmachung des Hinweises auf die Patenterteilung: **19.10.1983**
(21) Anmeldenummer: 81107953.2
(22) Anmeldetag: 06.10.1981
(51) Int. Cl.: G03C 1/06

(54) **Fotografisches Material, Herstellungsverfahren sowie Verfahren zur Herstellung fotografischer Bilder**
Photographic material, process for its production and method for the production of photographic pictures
Matériau photographique, procédé pour sa préparation et procédé pour la production d'images photographiques

(30) Priorität: 16.10.1980 DE 3039168
(43) Veröffentlichungstag der Anmeldung: 28.04.1982
(73) Patentinhaber: Agfa-Gevaert AG, 51373 Leverkusen (DE)
(72) Erfinder: von König, Anita, Dr., D-4150 Krefeld (DE); Moll, Franz, Dr., D-5090 Leverkusen 1 (DE); Rosenhahn, Lothar, Dr., D-5000 Koeln 80 (DE)

## Beschreibung

Die Erfindung betrifft ein fotografisches Material mit einem Latentbildstabilisator, ein Verfahren zur Herstellung dieses Materials und ein Verfahren zur Herstellung fotografischer Bilder.

Es ist bekannt, daß die latenten Bildkeime belichteter Silberhalogenidemulsionen bei der Lagerung nicht stabil sind. Diese Erscheinung ist beispielsweise beschrieben in »The Theory of the Photographic Process«, 4. Auflage, Macmillan Publishing Co., New York, 1977, Seiten 167 ff.

Die Rückbildung des latenten Bildes (fading) macht sich gewöhnlich dadurch bemerkbar, daß ein belichtetes Material, das vor der Entwicklung gelagert wurde, unempfindlicher ist als ein Material, das nach der Belichtung nicht gelagert wurde. Die Gründe für die Rückbildung des latenten Bildes sind noch nicht vollständig geklärt, jedoch wird angenommen, daß sie durch Substanzen in der Emulsion, z. B. Verunreinigungen oder Zusätze, ausgelöst wird, die einen Teil des Silbers, aus dem das latente Bild besteht, oxidieren. Die Rückbildung des latenten Bildes ist in der Praxis außerordentlich störend, und zwar nicht nur für die Aufnahmematerialien, die gewöhnlich vor dem Entwickeln längere Zeit in belichtetem Zustand gelagert werden, sondern auch für Kopiermaterialien, wenn letztere nicht sofort nach dem Belichten entwickelt werden. Insbesondere bei der Verarbeitung von Rollenkopiermaterialien werden diese oft erst einige Tage nach dem Belichten entwickelt.

Es ist bekannt, fotografischen Silberhalogenidemulsionen zur Stabilisierung der Latentbildkeime sogenannte Latentbildstabilisatoren zuzusetzen. Latentbildstabilisatoren werden beispielsweise beschrieben in der deutschen Offenlegungsschrift 2 827 937 sowie in den britischen Patentschriften 1 343 904, 1412294, 1 378 354, 1 386 630, 1453388 sowie in den US-Patentschriften 3 386 831 und 3 881 939.

Eine Aufgabe der Erfindung ist es, eine verbesserte Latentbildstabilisierung zu erreichen.

Es wurde nun gefunden:

worin bedeuten

Die erfindungsgemäß zu verwendenden Verbindungen sind sogenannte Schiffsche Basen. Es ist bereits bekannt, derartige Verbindungen fotografischen Aufzeichnungsmaterialien als verkappte Entwicklersubstanzen zuzufügen. Hierbei sind aber naturgemäß Konzentrationen in der gleichen Größenordnung wie die des verwendeten Silberhalogenids zu verwenden. So ist aus der US-A-3 342 599 bekannt, Schiffsche Basen in einer Menge von vorzugsweise 0,5 bis 2,5 Mol pro Mol Silberhalogenid als Entwicklungsvorläufer in fotografischen Aufzeichnungsmaterialien zu verwenden. Es findet sich aber überhaupt kein Hinweis darauf, daß die erfindungsgemäß zu verwendenden Verbindungen bei einer Konzentration von maximal 10-² Mol pro Mol Silberhalogenid als Latentbildstabilisator wirken. Ferner folgt aus Spalte 2, Zeile 10, der US-A-3 342 599, daß die angegebenen Verbindungen erst bei einem pH-Wert oberhalb von 9 hydrolysieren und aktiv sind. Ein derartiger pH-Wert liegt in üblichen fotografischen Aufzeichnungsmaterialien in der Zeit zwischen Belichtung und Entwicklung nicht vor. Dieser Zeitraum ist gerade aber der, in welchem die zugefügten Latentbildstabilisatoren den Rückgang des latenten Bildes verhindern sollen. Somit hätte erwartet werden müssen, daß die erfindungsgemäß zu verwendenden Verbindungen als Latentbildstabilisator unwirksam sind. Dieses ist aber, wie aus den Beispielen der vorliegenden Anmeldung hervorgeht, nicht der Fall. Aus den US-Patentschriften 3 227 552, 3 227 550 und 3 243 294 ist weiterhin bekannt, für die Herstellung direkt positiver Bilder als Entwickler Schiffsche Basen zu verwenden. Es findet sich wiederum kein Hinweis darauf, daß die erfindungsgemäß zu verwendenden Verbindungen in den angegebenen Konzentrationen als Latentbildstabilisator wirken können. Aus der US-Patentschrift 2507 114 ist bekannt, Schiffsche Basen, die mit einer Carboxyl- oder Sulfonsäuregruppe substituiert sind, in fotografischen Materialien als Entwicklersubstanz zu verwenden. Auch in dieser Patentschrift findet sich kein Hinweis auf die erfindungsgemäße Verwendung.

Die in der folgenden Tabelle (1) aufgeführten Verbindungen der Formel (1) haben sich als besonders geeignet erwiesen.

Die in der erfindungsgemäßen Weise zu verwendenden Schiffschen Basen können nach bekannten Methoden durch Kondensation der entsprechenden aromatischen Aldehyde und p-Phenylendiaminderivate in Gegenwart eines inerten Lösungsmittels hergestellt werden. Die Herstellung der oxydationsempfindlichen freien p-Phenylendiamine kann durch Herstellung der freien Base aus dem entsprechenden Salz durch Zusatz von Natriumacetat zur Reaktionslösung während der Umsetzung erfolgen.

Die Herstellung einiger Verbindungen wird im folgenden im einzelnen beschrieben, die übrigen werden in analoger Weise erhalten.

### Herstellung der Verbindung 2

53,2 g (0,25 Mol) 4-N,N-Diethylamino-2-toluidinhydrochlorid, 34 g Natriumacetat x 3H₂0 und 25,3 ml Benzaldehyd werden in 300 ml Toluol unter Rühren am Wasserabscheider unter Rückfluß so lange erhitzt, bis die Wasserabscheidung beendet ist. Nach dem Abkühlen wird das ausgefallene Salz abfiltriert und die Reaktionslösung mehrmals mit Bleicherde und Aktivkohle behandelt. Anschließend wird das Lösungsmittel im Vakuum abdestilliert und der Rückstand im Ether gelöst. Die etherische Lösung wird mit Natriumhydrogencarbonat und Wasser neutral gewaschen, mit Bleicherde und Aluminiumoxid behandelt, getrocknet und der Ether abdestilliert. Ausbeute: 38 g eines dunkelbraunen Ois.

### Herstellung der Verbindung 11

131,1 g 4-N,N-Diethylaminoanilin-sulfat, 136,1 g Natriumacetat x 3 H₂0 und 61 g 2-Hydroxybenzaldehyd werden in 500 ml Benzol unter Rühren am Wasserabscheider unter Rückfluß so lange erhitzt, bis die Wasserabscheidung beendet ist. Nach dem Abkühlen wird das Reaktionsprodukt abgesaugt und zweimal aus Aceton umkristallisiert. Ausbeute: 94,3 g, Schmelzpunkt:102-103°C.

Die erfindungsgemäß zu verwendenden Verbindungen sind in hervorragender Weise geeignet, in lichtempfindlichen fotografischen Materialien mit wenigstens einer Silberhalogenidemulsionsschicht die Stabilität der Latentbildkeime zu erhöhen. Die Stabilität der Latentbildkeime wird unter Erhaltung aller üblichen fotografischen Eigenschaften, die selbstverständlich weitgehend vom Aufbau der Silberhalogenidemulsion bestimmt werden, auch bei der Lagerung der Materialien über iängert: Zeit bei Normaltemperatur oder bei erhöhter Temperatur im Heizschrank in hervorragender Weise erreicht.

Die erfindungsgemäß zu verwendenden Verbindungen werden dem fotografischen Material insbesondere nach der physikalischen Reifung der Emulsion zugegeben. Vorzugsweise werden die Derivate in gelöster Form der lichtempfindlichen Silberhalogenidemulsion während oder nach der chemischen Reifung oder der fertigen Gießlösung zugesetzt. Als Lösungsmittel sind insbesondere niedere aliphatische Alkohole, Tetrahydrofuran, Aceton oder Mischungen davon geeignet. Die Konzentration der Verbindungen in den fotografischen Materialien kann innerhalb weiter Grenzen schwanken. Sie richtet sich nach dem gewünschten Effekt, der Art des Reproduktionsprozesses und dem Aufbau des fotografischen Materials.

Mengen von maximal 10-² Mol, insbesondere maximal 10-³ Mol pro Mol Silberhalogenid haben sich als geeignet erwiesen. Besonders bevorzugt sind Konzentrationen zwischen 10 mg und 1000 mg pro Mol Silberhaloₐenid.

Die erfindungsgemäß zu verwendenden Verbindungen können in üblichen lichtempfindlichen Materialien zur Stabilisierung der Latentbildkeime verwendet werden, die für die Herrstellung von Schwarz/Weiß-Bildern geeignet sind, z. B. Schwarz/Weiß-Aufnahme- oder -Kopiermaterialien oder Umkehrmaterialien. Weiterhin können ohne Beeinträchtigung der Stabilisierung Farbkuppler im Material enthalten sein.

Bei diesen Materialien handelt es sich in erster Linie um ausentwickelbare Silberhalogenidmaterialien mit üblichen Silberhalogenidemulsionen, die bei der Entwicklung ein negatives Bild ergeben, einschließlich der Umkehrmaterialien, bei denen auf die erste Entwicklung nach einer Verschleierung eine zweite Entwicklung folgt.

Als Schutzkolloid bzw. Bindemittel für die Silberhalogenidemulsionsschicht sind die üblichen hydrophilen filmbildenden Mittel geeignet, z. B. Proteine, insbesondere Gelatine, Alginsäure oder deren Derivate wie Ester, Amide oder Salze, Cellulose-Derivate wie Carboxymethylcellulose und Cellulosesulfate, Stärke oder deren Derivate oder hydrophile synthetische Bindemittel wie Polyvinylalkohol, teilweise verseiftes Polyvinylacetat, Polyvinylpyrrolidon und andere. Die Schichten können im Gemisch mit den hydrophilen Bindemitteln auch andere synthetische Bindemittel in gelöster oder dispergierter Form enthalten wie Homo- oder Copolymerisate von Acryl- oder Methacrylsäure oder deren Derivaten wie Estern, Amiden oder Nitrilen, ferner Vinylpolymerisate wie Vinylester oder Vinylether.

Für die erfindungsgemäßen Materialien können die üblichen Schichtträger verwendet werden, z. B. Träger aus Celluloseestern wie Celluloseacetat oder Celluloseacetobutyrat, ferner Polyester, insbesondere Polyethylenterephthalat oder Polycarbonate, insbesondere auf Basis von Bisphenylolpropan. Geeignet sind ferner Papierträger, die gegebenenfalls wasserundurchlässige Polyolefinschichten, z. B. aus Polyethylen oder Polypropylen, enthalten können, ferner Träger aus Glas oder Metall.

Für die vorliegende Erfindung sind die üblichen Silberhalogenidemulsionen geeignet. Diese können als Silberhalogenid Silberchlorid, Silberbromid oder Gemische davon, eventuell mit einem geringen Gehalt an Silberjodid bis zu 10 Mo^{l}₋Ofo, enthalten.

Die Emulsionen können auch chemisch sensibilisiert werden, z. B. durch Zusatz schwefelhaltiger Verbindungen bei der chemischen Reifung, beispielsweise Allylisothiocyanat, Allylthioharnstoff und Natriumthiosulfat oder durch Zusatz von Selenverbindungen. Als chemische Sensibilisatoren können ferner auch Reduktionsmittel, z. B. die in den belgischen Patentschriften 493464 oder 568 687, beschriebenen Zinnverbindungen, ferner Polyamine wie Diethylentriamin oder Aminomethylsulfinsäurederivate, z. B. gemäß der belgischen Patentschrift 547 323, verwendet werden. Geeignet als chemische Sensibilisatoren sind auch Edelmetalle bzw. Edelmetallverbindungen wie Gold, Platin, Palladium, Iridium, Ruthenium oder Rhodium. Es ist ferner möglich, die Emulsionen mit Polyalkylenoxidderivaten zu sensibilisieren, z. B. mit Polyethylenoxid eines Molekulargewichtes zwischen 1000 und 20000, ferner mit Kondensationsprodukten von Alkylenoxiden und Alkoholen, aliphatischen Carbonsäuren, aliphatischen Aminen, aliphatischen Diaminen und Amiden.

Die Emulsionen können auch optisch sensibilisiert sein, z. B. mit den üblichen Polymethinfarbstoffen, wie Neutrocyaninen, basischen oder sauren Carbocyaninen, Rhodacyaninen, Hemicyaninen, Styrylfarbstoffen, Oxonolen und ähnlichen. Derartige Sensibilisatoren sind in dem Werk von F. M. Hamer, »The Cyanine Dyes and related Compounds« (1964), beschrieben.

Die Materialien können in Kombination mit den erfindungsgemäß zu verwendenden weitere Stabilisatoren enthalten, z. B. Azaindene, vorzugsweise Tetra- oder Pentaazaindene, insbesondere solche, die mit Hydroxyl- oder Aminogruppen substituiert sind. Derartige Verbindungen sind in dem Artikel von Birr, Z. wiss. Phot. 47, 2-58 (1952), beschrieben. Weitere geeignete Stabilisatoren sind u. a. heterocyclische Mercaptoverbindungen, z. B. Phenylmercaptotetrazol, quaternäre Benzthiazolderivate, Benzotriazol und ähnliche.

Die Schichten des fotografischen Materials können in der üblichen Weise gehärtet sein, beispielsweise mit Formaldehyd oder halogensubstituierten Aldehyden, die eine Carboxylgruppe enthalten, wie Mucobromsäure, Diketonen, Methansulfonsäureester, Dialdehyden und dergleichen. Weiterhin können die fotografischen Schichten mit Härtern des Epoxidtyps, des heterocyclischen Ethylenimins oder des Acryloyltyps gehärtet werden. Weiterhin ist es auch möglich, die Schichten gemäß dem Verfahren der deutschen Offenlegungsschrift 2218009 zu härten, um fotografische Materialien zu erzielen, die für eine Hochtemperaturverarbeitung geeignet sind. Es ist ferner möglich, die fotografischen Schichten bzw. die farbfotografischen Mehrschichtenmaterialien mit Härtern der Diazin-, Triazin- oder 1,2-Dihydrochinolin-Reihe zu härten. Beispiele derartiger Härter sind Alkyl- oder Arylsulfonylgruppen-haltige Diazinderivate, Derivate von hydrierten Diazinen oder Triazinen, wie z. B. 1,3,5-Hexahydrotriazin, Fluor-substituierte Diazinderivate, wie z. B. Fluorpyrimidin, Ester von 2-substituierten 1,2-Dihydrochinolin- oder 1,2-Dihydroisochinolin-N-carbonsäuren. Brauchbar sind weiterhin Vinylsulfonsäurehärter, Carbodiimid- oder Carbamoylhärter, wie z. B. in den deutschen Offenlegungsschriften 2 263 602, 2 225 230 und 1 808 685, der französischen Patentschrift 1 491 807, der deutschen Patentschrift 872 153 und der DD-A-7218, beschrieben. Weitere brauchbare Härter sind beispielsweise in der britischen Patentschrift 1 268 550 beschrieben.

Die vorliegende Erfindung kann sowohl für die Herstellung schwarz-weißer als auch farbiger fotografischer Bilder angewendet werden. Farbige fotografische Bilder können z. B. nach dem bekannten Prinzip der chromogenen Entwicklung in Anwesenheit von Farbkupplern, die mit dem Oxidationsprodukt von farbgebenden p-Phenylendiamin-Entwicklern unter Bildung von Farbstoffen reagieren, hergestellt werden.

Die Farbkuppler können beispielsweise dem Farbentwickler nach dem Prinzip des sogenannten Einentwicklungsverfahrens zugesetzt werden. In einer bevorzugten Ausführungsform enthält das fotografische Material selbst die üblichen Farbkuppler, die in der Regel den Silberhalogenidschichten einverleibt sind. So kann die rotempfindliche Schicht beispielsweise einen nicht-diffundierenden Farbkuppler zur Erzeugung des blaugrünen Teilfarbenbildes enthalten, in der Regel einen Kuppler vom Phenol- oder α-Naphtholtyp. Die grünempfindliche Schicht kann beispielsweise mindestens einen nicht-diffundierenden Farbkuppler zur Erzeugung des purpurnen Teilfarbenbildes enthalten, wobei üblicherweise Farbkuppler vom Typ des 5-Pyrazolons oder des Imidazolons Verwendung finden. Die blauempfindliche Schicht kann beispielsweise einen nicht-diffundierenden Farbkuppler zur Erzeugung des gelben Teilfarbenbildes, in der Regel einen Farbkuppler mit einer offenkettigen Ketomethylengruppierung enthalten.

Farbkuppler dieser Art sind in großer Zahl bekannt und in einer Vielzahl von Patentschriften beschrieben. Beispielhaft sei hier auf die Veröffentlichung »Farbkuppler« von W. Pelz in »Mitteilungen aus den Forschungslaboratorien der Agfa, Leverkusen/München«, Band 111 (1961), und K. Venkataraman in »The Chemistry of Synthetic Dyes«, Vol, 4, 341 bis 387, Academic Press, 1971, hingewiesen.

Die nicht-diffundierenden Farbkuppler und farbgebenden Verbindungen werden den lichtempfindlichen Silberhalogenidemulsionen oder sonstigen Gießlösungen nach üblichen bekannten Methoden zugesetzt. Wenn es sich um wasser- oder alkalilösliche Verbindungen handelt, können sie den Emulsionen in Form von wäßrigen Lösungen, gegebenenfalls unter Zusatz von mit Wasser mischbaren organischen Lösungsmitteln wie Ethanol, Aceton oder Dimethylformamid, zugesetzt werden. Soweit es sich bei den nicht-diffundierenden Farbkupplern und farbgebenden Verbindungen um wasser- bzw. alkaliunlösliche Verbindungen handelt, können sie in bekannter Weise emulgiert werden, z: B. indem eine Lösung dieser Verbindungen in einem niedrigsiedenden organischen Lösungsmittel direkt mit der Silberhalogenidemulsion oder zunächst mit einer wäßrigen Gelatinelösung vermischt wird, worauf das organische Lösungsmittel in üblicher Weise entfernt wird. Ein so erhaltenes Gelatineemulgat der jeweiligen Verbindung wird anschließend mit der Silberhalogenidemulsion vermischt. Gegebenenfalls verwendet man zur Einemulgierung derartiger hydrophober Verbindungen zusätzlich noch sogenannte Kupplerlösungsmittel oder Ölformer; das sind in der Regel höhersiedende organische Verbindungen, die die in den Silberhalogenidemulsionen zu emulgierenden, nicht-diffundierenden Farbkuppler und Entwicklungsinhibitor abspaltenden Verbindungen in Form öliger Tröpfchen einschließen. Verwiesen sei in diesem Zusammenhang beispielsweise auf die US-Patentschriften 2 322 027; 2 533 514; 3 689 271; 3 764 336 und 3 765 897.

Die fotografischen Materialien können mit üblichen Schwarz-Weiß-Entwicklern, z. B. Hydrochinon, Brenzkatechin, p-Methylaminophenol und 1-Phenyl-3-pyrazolidon und mit Farbentwicklersubstanzen, insbesondere vom Typ des p-Phenylendiamins, entwickelt werden, z. B. mit
N,N-Dimethyl-p-phenylendiamin,
4-Amino-3-methyl-N-ethyl-N-methoxyethylanilin,
2-Amino-5-diethylaminotoluol,
N-Butyl-N-ω-sulfobutyl-p-phenylendiamin,
2-Amino-5-(N-ethyl-N-ß-methansulfonamidethyl-amino)-toluol,
N-Ethyl-N-ß-hydroxyethyl-p-phenylendiamin,
N,N-Bis-(ß-hydroxyethyl)-p-phenylendiamin,
2-Amino-5-(N-ethyl-N-ß-hydroxyethylamino)-toluol.

Weitere brauchbare Farbentwickler sind beispielsweise beschrieben in J. Amer. Chem. Soc. 73, 3100 (1951).

Besonders vorteilhaft an den erfindungsgemäß zu verwendenden Verbindungen ist, daß die Stabilisierung der Latentbildkeime nicht gebunden ist an die gleichzeitige Verwendung von bestimmten Härtungsmitteln für die Gelatine.

### Beispiel 1

Eine hochempfindliche Silberbromidjodidemulsion mit 6 Mol-% Silberjodid wird in der üblichen Weise hergestellt, geflockt und von den löslichen Salzen befreit. Anschließend wird redispergiert, mit Gelatine versetzt und mit Schwefel- und Goldverbindungen in bekannter Weise gereift. Die Emulsion hatte ein Silbernitrat/Gelatine-Verhältnis von 1 : 1 und enthielt pro kg 95 g Silber, berechnet als Silbernitrat.

Die Emulsion wird vor dem Vergießen in 11 gleiche Teile geteilt. Vor dem Beguß wird diesen Teilen jeweils pro kg zugesetzt:
200 mg 4-Hydroxy-6-methyl-1,3,3a,7-tetraazainden in Form einer 1%igen wäßrig-alkalischen Lösung; sowie ein erfindungsgemäß zu verwendender Stabilisator in Form einer 1%igen alkoholischen Lösung in den aus Tabelle (2) ersichtlichen Mengen.

Die Emulsionen wurden dann derart auf einen Celluloseacetatträger vergossen, daß der Silberauftrag, berechnet als Silbernitrat, 5,5 g pro m² betrug. Die Proben wurden in üblicher Weise getrocknet, in einem Sensitometer hinter einem Graustufenkeil belichtet und nach den aus Tabelle 2 ersichtlichen Behandlungen bei 20°C 7 bzw. 16 Minuten lang in einem Entwickler I der folgenden Zusammensetzung entwickelt:

mit Wasser auf 1 I auffüllen.

Die Ergebnisse der sensitometrischen Auswertung sind aus der folgenden Tabelle 2 ersichtlich.

Die Auswertung der Empfindlichkeit in Tabelle 2 erfolgt relativ zu dem als Typ gezogenen Versuch. Somit werden Empfindlichkeitsdifferenzen angegeben. Eine Steigerung dieses Wertes um drei Einheiten bedeutet eine Verdoppelung der Empfindlichkeit. Die Empfindlichkeit selbst wird bestimmt bei einer Dichte von 0,2 über Schleier.

### Beispiel 2

Farbfotografische Materialien für Umkehrverarbeitung werden hergestellt, indem auf einen mit einer Haftschicht versehenen Schichtträger aus Cellulosetriacetat nacheinander die im folgenden aufgeführten Schichten aufgetragen werden.

### I. Kontrollprobe

1. Eine rotsensibilisierte Silberhalogenidemulsion, enthaltend pro kg 70 g Gelatine, 60 g Silber (davon 96% in Form des Bromids und 4% in Form des Jodids) und 55 g des Blaugrün-Kupplers der folgenden Formel Der Silberauftrag beträgt 1,0 g pro m², berechnet als Silbernitrat.
2. Eine 2%ige wäßrige Gelatinelösung, enthaltend pro kg 4 g des in der DE-A-2 304 319 beschriebenen polymeren Weißkupplers folgender Formel
3. Eine grünsensibilisierte Silberhalogenidemulsion, enthaltend pro kg 70 g Gelatine, 60 g Silber (davon 96% in Form des Bromids und 4% in Form des Jodids) und 60 g des Purpurkupplers der folgenden Formel Der Silberauftrag beträgt 0,9 g pro m², berechnet als Silbernitrat.
4. Eine Silberdispersion, enthaltend 1,8 g Silber, berechnet als Silbernitrat, und 12 g Gelatine pro Liter. Die farbdichte der Gelbfilterschicht, gemessen hinter einem Blaufilter, beträgt 0,6; der Silberauftrag beträgt 0,2 g/m², berechnet als Silbernitrat.
5. Eine unsensibilisierte Silberhalogenidemulsion, enthaltend pro kg 70 g Gelatine, 60 g Silber (davon 95% in Form des Bromids und 5% in Form des Jodids) und 140 g des folgenden Gelbkupplers Der Silberauftrag beträgt 1,5 g pro m², berechnet als Silbernitrat.
6. Eine 1%ige Gelatinelösung mit einem Naßauftrag von 60 g pro m^{2.}
7. Eine 1%ige wäßrige Lösung des Härters der folgenden Formel mit einem Naßauftrag von 60 g pro ₘ2_{:}

### Il. Erfindungsgemäße Probe mit Verbindung 1

Die Herstellung der Probe erfolgt wie bei Probe I beschrieben, nur werden der Gelbschicht (Schicht 5) 100 mg/kg von der Verbindung 1, gelöst in Methanol, zugegeben.

Jede der Proben I und II wird hinter einem grauen Verlaufskeil belichtet, 8 Wochen bei Zimmertemperatur gelagert und anschließend folgender Umkehrverarbeitung bei 30°C unterworfen:

Es werden dabei Bäder folgender Zusammensetzung verwendet:

### Entwickler II

mit Wasser auf 1000 ml auffüllen und auf pH 10,0 einstellen.

### Stoppbad

mit Wasser auf 1000 ml auffüllen und auf pH 4,1 einstellen.

### Entwickler III

mit Wasser auf 1000 ml auffüllen und auf pH 12,0 einstellen.

### Bleichbad

mit Wasser auf 1000 ml auffüllen, mit Essigsäure auf pH 5 einstellen.

### Fixierbad

mit Wasser auf 1000 ml auffüllen und auf pH 5,0 einstellen.

Die sensitometrische Auswertung in der Tabelle 3 zeigt, daß das fotografische Material, welches die Verbindung 1 enthält (Probe 11), wesentlich geringere Empfindlichkeitsrückgänge des latenten Bildes im Gelbguß aufweist als die Vergleichsprobe. Mit den Verbindungen 9, 10 und 11 werden analoge Ergebnisse erhalten.

Eine Steigerung der angegebenen Werte um 3 Einheiten entspricht einer Verdoppelung der Empfindlichkeit.

## Patentansprüche

1. Lichtempfindliches fotografisches Material mit wenigstens einer lichtempfindlichen Silberhalogenidemulsionsschicht und gegebenenfalls weiteren Schichten, dadurch gekennzeichnet, daß es in wenigstens einer Schicht in einer Menge von maximal 10-² Mol pro Mol Silberhalogenid eine Verbindung der Formel (I) enthält worin bedeuten
R¹ H, OH oder Halogen;
R², R³ gleich oder verschieden; H, ein gegebenenfalls substituierter Alkylrest mit 1-4 C-Atomen oder Acyl;
R⁴ H, Alkyl mit 1 bis 4 C-Atomen.

2. Material nach Anspruch 1, dadurch gekennzeichnet, daß bedeuten:
R¹ H, OH;
R² einen gegebenenfalls substituierten Alkylrest mit 1 bis 3 C-Atomen oder Acetyl;
R³ einen gegebenenfalls substituierten Alkylrest mit 1 bis 3 C-Atomen oder H;
R⁴ H oder Methyl.

3. Material nach Anspruch 1, dadurch gekennzeichnet, daß bedeuten:
R¹ H, OH;
R2, R³ gleich oder verschieden; Fthyl oder Hydroxyethyl;
R4 H.

4. Material nach Anspruch 1, dadurch gekennzeichnet, daß die Verbindung der Formel (I) in einer Menge von 10 mg bis 1000 mg pro Mol Silberhalogenid enthalten ist.

5. Material nach Anspruch 1, dadurch gekennzeichnet, daß wenigstens eine der folgenden Verbindungen enthalten ist:

6. Verfahren zur Herstellung lichtempfindlicher silberhalogenidhaltiger fotografischer Materialien durch Fällen des Silberhalogenids, Reifung und Auftragen auf einen Schichtträger, dadurch gekennzeichnet, daß der Silberhalogenidemulsion vor dem Auftragen eine Verbindung der Formel (1) gemäß Anspruch 1 zugesetzt wird.

7. Verfahren nach Anspruch 6, dadurch gekennzeichnet, daß der Zusatz vor der chemischen Reifung erfolgt.

8. Verfahren zur Herstellung fotografischer Bilder durch bildmäßige Belichtung und Entwicklung des Materials nach Anspruch 1.

## Claims

1. Light-sensitive photographic material containing at least one light-sensitive silver halide emulsion layer and optionally other layers, characterised in that it contains in at least one layer a compound of the formula (I) wherein
R^{I} denotes H, OH or halogen;
R² and R³, which may be the same or different, denote H, an optionally substituted alkyl group having 1 -4 C atoms or acyl; and
R⁴ denotes H or alkyl having 1 to 4 C atoms,
in a quantity of at the most 10-² mol per mol of silver halide.

2. Material according to Claim 1, characterised in that
R¹ denotes H or OH;
R² denotes an optionally substituted alkyl group having 1 to 3 C atoms or acetyl;
R³ denotes an optionally substituted alkyl group having 1 to 3 C atoms or H; and
R4 denotes H or methyl.

3. Material according to Claim 1, characterised in that
R¹ denotes H or OH;
R² and R³, which may be the same or different, denote ethyl or hydroxyethyl, and
R⁴ denotes H.

4. Material according to Claim 1, characterised in that it contains the compound of the formula (I) in a quantity of 10 mg to 1000 mg per mol of silver halide.

5. Material according to Claim 1, characterised in that it contains at least one of the following compounds:

6. Process for the preparation of light-sensitive photographic materials containing silver halide by precipitation of the silver halide, ripening and application to a layer support, characterised in that a compound of the formula (1) according to Claim 1 is added to the silver halide emulsion before its application.

7. Process according to Claim 6, characterised in that the addition is carried out before chemical ripening.

8. Process for the production of photographic images by image-wise exposure and development of the material according to Claim 1.

## Revendications

1. Elément photographique photosensible comportant au moins une couche d'émulsion photosensible à l'halogénure d'argent et éventuellement d'autres couches, caractérisé en ce que, dans au moins une couche, il contient, en une quantité maximum de 10-² mole par mole d'halogénure d'argent, un composé de formule (I): dans laquelle
R¹ représente H, OH ou un atome d'halogène;
R² et R³, qui sont identiques ou différents, représentent chacun H, un groupe alkyle éventuellement substitué contenant 1 à 4 atomes de carbone, ou un groupe acyle;
R⁴ représente H ou un groupe alkyle contenant 1 à 4 atomes de carbone.

2. Elément photographique photosensible suivant la revendication 1, caractérisé en ce que:
R' représente H ou OH;
R² représente un groupe alkyle éventuellement substitué contenant 1 à 3 atomes de carbone, ou un groupe acétyle;
R³ représente un groupe alkyle éventuellement substitué contenant 1 à 3 atomes de carbone, ou H;
R⁴ représente H ou un groupe méthyle.

3. Elément photographique photosensible suivant la revendication 1, caractérisé en ce que:
R¹ représente H ou OH;
R² et R³, qui sont identiques ou différents, représentent chacun un groupe éthyle ou un groupe hydroxyéthyle,
R⁴ représente H.

4. Elément photographique photosensible suivant la revendication 1, caractérisé en ce que le composé de formule (I) est présent en une quantité de 10 mg à 1000 mg par mole d'halogénure d'argent.

5. Elément photographique photosensible suivant la revendication 1, caractérisé en ce qu'il contient au moins un des composés suivants:

6. Procédé de fabrication d'éléments photographiques photosensibles contenant des halogénures d'argent par précipitation de l'halogénure d'argent, maturation et application sur un support de couche, caractérisé en ce que, avant son application, on ajoute, à l'émulsion à l'halogénure d'argent, un composé de formule (I) suivant la revendication 1.

7. Procédé suivant la revendication 6, caractérisé en ce que l'addition a lieu avant la maturation chimique.

8. Procédé pour la formation d'images photographiques par exposition sous forme d'une image et développement de l'élément photographique photosensible suivant la revendication 1.
